# EUROPÄISCHE PATENTSCHRIFT

(11) **EP 0 530 552 B1**
(45) Veröffentlichungstag und Bekanntmachung des Hinweises auf die Patenterteilung: **22.02.1995**
(21) Anmeldenummer: 92113707.1
(22) Anmeldetag: 12.08.1992
(51) Int. Cl.: C21C 1/02

(54) **Verfahren zur Behandlung von Roheisenschmelzen zu deren Entschwefelung**
Process for desulfuration treatment of molten pig iron
Procédé pour le traitement de désulfuration de foute en fusion

(30) Priorität: 28.08.1991 DE 4128499
(43) Veröffentlichungstag der Anmeldung: 10.03.1993
(73) Patentinhaber: THYSSEN STAHL AG, 47161 Duisburg (DE)
(72) Erfinder: Abele, Karl-Heinz, Dipl.-Ing., W-4220 Dinslaken (DE); Van den Boom, Heinz, Dipl.-Ing., W-4100 Duisburg 18 (DE); Ender, Alfred, Dr.rer.nat., W-4100 Duisburg 17 (DE); Hees, Eckart, Dipl.-Ing., W-4220 Dinslaken (DE); Meichsner, Walter, Dipl.-Ing., W-4150 Krefeld (DE)
(74) Vertreter: Cohausz & Florack Patentanwälte

(56) Entgegenhaltungen:
- EP-A- 0 070 912
- DE-A- 3 942 405
- FR-A- 2 514 368
- US-A- 3 955 966
- 73RD STEELMAKING CONFERENCE PROCEEDINGS Bd. 73, 25. M rz 1990, DETROIT MEETING Seiten 351 - 355 DERUSHA JR.ET AL. 'Sequenced Iron Desulfuration by Calcium Carbide/Mg Co-Injection'

## Beschreibung

Die Erfindung betrifft ein Verfahren zur Behandlung von Roheisenschmelzen zu deren Entschwefelung in einem Behälter, insbesondere in einer Umfüllpfanne, die eine saure, oxidierte Anfangsschlacke aufweisen, durch Einblasen von feinkörnigen Feststoffen in die Schmelze mit einem Fördergas über eine Einblaslanze, wobei die Behandlung in drei Phasen durchgeführt wird, sowie eine Variante, bei der die Anfangsschlacke vor der Behandlung von der Roheisenschmelze entfernt und eine neue Abdeckschlacke gebildet wird.

Bei der Entschwefelung von Roheisen ist es bekannt, zwei Behandlungsstoffe, beispielsweise ein Erdalkalicarbonat, wie Calciumcarbonat, und ein metallisches Reduktionsmittel, wie feinkörniges Magnesium (DE-OS 27 08 424, DE-OS 27 08 424, DE-OS 26 50 113, US-PS 3 998 625) oder eine Mischung aus zwei Behandlungsstoffen und einem weiteren Behandlungsstoff, beispielsweise Calciumcarbid und eine gasabspaltende Kohle als Mischung und feinkörniges Magnesium (EP-OS 0 226 994), oder drei Behandlungsstoffe, beispielsweise Calciumcarbid, eine gasabspaltende Kohle und feinteiliges Magnesium (US-PS 4 832 739), getrennt zu fluidisieren und die Fluidate unmittelbar vor ihrem Eintritt in die Schmelze zu vereinigen.

Diese als Koinjektion bezeichnete Einblastechnik hat zu einer Verbesserung der Entschwefelung von Roheisenschmelzen geführt. Bei einer Weiterentwicklung der Koinjektion von Calciumcarbid und Magnesium bei einem Verhältnis von 3,5 : 1 ist ferner eine Vorbehandlung und eine Nachbehandlung mit ca. 90 kg bzw. ca. 136 kg Calciumcarbid durchgeführt worden (73 rd Steel-making Conference Proceedings, Vol. 73, Detroit Meeting, March 25 - 28, 1990, S. 351 - 355). Ein weiteres ähnliches Verfahren ist aus der DE-OS 39 42 405 bekannt. Es treten jedoch weiterhin Nachteile auf:
1. Roheisen, das im Hochofen erzeugt wurde, weist eine saure, oxidierte Anfangsschlacke auf. Wird, wie bei den vorbeschriebenen, zum Stand der Technik gehörenden Verfahren, in der Anfangsphase mit feinkörnigem Magnesium entschwefelt, können die sich bildenden Magnesiumsulfide (MgS) von der Schlacke nicht aufgenommen werden.
2. Eine ausreichende Dispergierung der Entschwefelungsmittel und eine auf den Reaktionsverlauf abgestimmte Badumlaufbewegung lassen sich nicht optimal einstellen.
3. Eine auf den momentanen Schwefelgehalt der Roheisenschmelze abgestimmte Zufuhr von feinteiligem Magnesium läßt sich nicht optimal durchführen.
4. Eine Konditionierung/Modifikation der Endschlacke, d. h. eine Verrringerung der Eisen-Aufnahme, laßt sich nicht optimal erreichen. Ferner läßt sich das Ausspülen von schwebenden Magnesiumsulfiden in der Schmelze und die Umsetzung von gelöstem Magnesium mit dem Schwefel der Schmelze nicht optimal durchführen.

Die vorliegende Erfindung hat sich die Aufgabe gestellt, die Anfangsschlacke so zu beeinflussen, daß sie für die Magnesiumsulfide aufnahmefähig ist und eine optimale Dispergierung der Entschwefelungsmittel in der Schmelze mit einer auf den Reaktionsablauf optimal abgestimmten Badumlaufbewegung gewährleistet. Schließlich sollen Störeinflüsse beseitigt werden, die auf einer unkontrollierten Rückschwefelung beruhen, so daß die Zugabe von feinkörnigem Magnesium auf den Schwefelgehalt der Schmelze besser abgestimmt und die Modifikation der Schlacke zur Begrenzung der Aufnahme von Eisen in die Schlacke, sowie das Ausspülen der Magnesiumsulfide aus der Schmelze verbessert werden kann.
Gelöst wird die Aufgabe bei einem Verfahren der eingangs beschriebenen Gattung gemäß Anspruch 1 dadurch, daß
- in der Anfangsphase solche Feststoffe eingeblasen werden, die die Anfangsschlacke desoxidieren und ihre Basizität erhöhen sowie eine Umlaufbewegung der Schmelze bewirken und
- in der mittleren Phase ein oder mehrere Entschwefelungsmittel zur Hauptentschwefelung eingeblasen werden und
- in der Schlußphase solche Feststoffe eingeblasen werden, die die Schmelze reinigen und eine Schlußentschwefelung bewirken, sowie die sich gebildete Entschwefelungsschlacke so beeinflussen, daß ihr Gehalt an Eisengranalien gering ist.

Anspruch 2 kennzeichnet eine Verfahrensvariante, bei der die saure, oxidierte Angfangsschlacke vor der Behandlung von der Roheisenschmelze entfernt wird. Bei dieser Variante werden in der Anfangsphase solche Feststoffe eingeblasen, die eine basische, desoxierende, die Roheisenschmelze abdeckende Schlacke bilden und eine Umlaufbewegung der Schmelze bewirken. Die Merkmale der beiden weiteren Phasen stimmen mit denen von Anspruch 1 überein.

In Abweichung von bisherigen Entschwefelungsverfahren, bei denen von Beginn der Behandlung an Entschwefelungsmittel in die Roheisenschmelze eingeblasen werden, wird erfindungsgemäß der eigentlichen Entschwefelungsphase eine Behandlung als Anfangsphase vorgeschaltet und eine weitere Behandlung als Schlußphase nachgeschaltet. Auf diese Weise lassen sich in vorteilhafter Weise die geschilderten Nachteile vermeiden und eine verbesserte Entschwefelung der Roheisenschmelzen erzielen.

Bevorzugt werden
- in der Anfangsphase (I) desoxierende und/oder kalkhaltige und/oder gasabspaltende Feststoffe,
- in der mittleren Phase (II) der Behandlung als Entschwefelungsstoffe magnesiumhaltige Feststoffe und/oder Calciumverbindungen gegebenfalls mit gasabspaltenden Feststoffen und Flußmitteln
eingeblasen. Die kalkhaltigen Feststoffe können ausgewählt werden aus der Gruppe Kalk, Kalkstein und Dolomit. Die gasabspaltenden Feststoffe für die Anfangsphase sind ausgewählt aus der Gruppe Flammkohle, Gasflammkohle, Braunkohle, Kalkstein und Dolomit, während die gasabspaltenden Feststoffe für die II. und III. Phase ausgewählt sind aus der Gruppe Flammkohle, Gasflammkohle, Braunkohle und Diamidkalk.

Die desoxidierenden Feststoffe, die während der I. Phase in die Roheisenschmelze eingeblasen werden, sind ausgewählt aus der Gruppe Aluminium und Polyethylen. Polyethylen wirkt direkt im Schlackenbereich und senkt die Sauerstoffaktivität; insgesamt wird die Aufnahmefähigkeit der Anfangsschlacken für Sulfide erhöht.

Die Calciumverbindungen, die während der mittleren Phase und der Schlußphase als Entschwefelungsmittel in die Roheisenschmelze eingeblasen werden, sind ausgewählt aus der Gruppe fließfähiger, reaktiver Kalk und technisches Calciumcarbid. Die magnesiumhaltige Feststoffe, die während der mittleren Phase der Behandlung in die Roheisenschmelze eingeblasen werden, sind ausgewählt aus der Gruppe metallisches Magnesium, mit oder ohne Beschichtungen, allein oder im Gemisch mit Kalk, CaC₂, Calcium-Aluminate, Tonerde und Magnesiumoxid.

Die Flußmittel, die in der Schlußphase der Behandlung in die Schmelze eingeblasen werden, sind ausgewählt aus der Gruppe Flußspat und Soda (Natriumcarbonat).

Nach einer weiteren Ausgestaltung können die kalkhaltigen Feststoffe mit einem aluminiumhaltigen Stoff gemischt sein. Entsprechendes gilt für technisches Calciumcarbid. Die aluminiumhaltigen Feststoffe sind ausgewählt aus der Gruppe Aluminium, Hüttenaluminium.

Beim erfindungsgemäßen Verfahren werden bevorzugt in der Anfangsphase der Behandlung kalkhaltige und gasabspaltende Feststoffe in die Schmelze eingeblasen, um die Anfangsschlacke zu desoxidieren und um eine Umlaufbewegung der Schmelze vorzunehmen. Durch den Zusatz kalkhaltiger Feststoffe, wie Kalk als Basenträger, wird die Basizität der Schlacke erhöht und auf diese Weise eine Neutralisation erreicht. Durch die gasabspaltenden Feststoffe zusammen mit dem eingeblasenen Fördergas wird die Schmelze gerührt. Das Silizium und das Eisenoxid (FeO) der Schmelze werden durch die erzeugte Umlaufbewegung im Sinne einer Desoxidation zu Kieselsäure (SiO₂) und Eisen (Fe) umgesetzt.

In der mittleren Phase der Behandlung werden als Entschwefelungsmittel bevorzugt Magnesium und Calciumcarbid eingeblasen, wobei die in der beschriebenen Weise vorbehandelte Schlacke die entstehenden Magnesiumsulfide aufnehmen kann. Das Einblasen von gasabspaltenden Feststoffen in dieser Phase ist ebenfalls von Vorteil.

In der Schlußphase der Behandlung werden bevorzugt Calciumcarbid und gasabspaltende Feststoffe in die Schmelze eingeblasen. Dabei tragen die abgespaltenen Gase zusammen mit dem Fördergas dazu bei, die in der Schmelze schwebenden Magnesiumsulfide auszuspülen und in der Schmelze gelöstes Magnesium mit Schwefel umzusetzen. Zur Schlackenkonditionierung werden ggf. Flußmittel eingeblasen. Die gebildete Entschwefelungsschlacke wird durch diese Stoffe so beeinflußt, daß ihr Gehalt an Eisengranalien gering ist.

Beim erfindungsgemäßen Verfahren werden somit in Abweichung von den bisher bekannten Entschwefelungsverfahren eine Vielzahl von Feststoffen - Basenträger, Desoxidationsmittel, Entschwefelungsmittel, Gasabspalter, Schlackenkonditionierer - unabhängig voneinander in zeitlich optimaler Dosierung in die Roheisenschmelze eingeblasen.

Nach einer weiteren bevorzugten Ausführungsform des erfindungsgemäßen Verfahrens werden die feinkörnigen Feststoffe als Gemisch sowie Einzelfeststoffe aus separaten Druckfördergefäßen entnommen und über eine gemeinsame Förderleitung mit anschließender Einblaslanze in die Schmelze eingeblasen. Auf diese Weise kann eine optimale Dosierung der einzelnen Feststoffe erzielt werden.

Es können jedoch auch jeweils zwei oder drei feinkörnige Feststoffe als Gemisch sowie Einzelfeststoffe aus getrennten Druckfördergefäßen entnommen und über eine gemeinsame Förderleitung mit anschließender Einblaslanze in die Schmelze eingeblasen werden. Während bei der Verfahrensvariante nach Anspruch 4 für jeden feinkörnigen Feststoff ein separates Druckfördergefäß vorhanden sein muß, kann bei der Verfahrensvariante nach Anspruch 5 der Aufwand für Druckfördergefäßen eingeschränkt werden.

Nach einem weiteren Merkmal der Erfindung wird die Menge des eingeblasenen Fördergases in Abhängigkeit von der Menge der eingeblasenen Feststoffe und die gesamte Rührgasmenge Vg so gesteuert, daß sich eine dissipierte Rührenergie ED_{diss} in der Schmelze von mindestens 100 Watt/t Roheisen ergibt nach der Beziehung:
mit:
- Vg: = Summe der eingeblasenen Fördergasmenge, der durch Gasabspaltung in der Schmelze freiwerdenden Gasmenge und der Gasmenge durch Verdampfung von metallischem Magnesium aus Magnesiumhaltigen Feststoffen
- Tₗ: = Temperatur der Schmelze, °K
- g: = Erdbeschleunigung, m/s²
- ₗ: = Dichte der Schmelze, kg/m³
- H_{b}: = Höhe der Schmelze, die von Gasblasen durchströmt wird, m
- Pₒ: = Druck der Schmelze, bar
- Gschm: = Gewicht der behandelten Schmelze, t

Die dissipierte Energiedichte wird bevorzugt auf Werte zwischen 200 bis 1.000 W/t Roheisen eingestellt. In weiterer Ausgestaltung des Verfahrens wird die dissipierte Energiedichte in der Anfangsphase der Behandlung auf Werte zwischen 600 bis 1.000 W/t Roheisen und in der mittleren und Schlußphase auf Werte zwischen 200 bis 700 W/t Roheisen eingestellt.
Ferner wird bevorzugt die Menge der eingeblasenen Magnesiumhaltigen Feststoffe mit absinkendem Schwefelgehalt verringert und die Menge der eingeblasenen Calciumverbindungen sowie der gasabspaltenden Feststoffe und/oder die Menge des eingeblasenen Fördergases erhöht.

Als Vorteil der Erfindung wird angesehen, daß die Probleme, die mit den eingangs beschriebenen bekannten Entschwefelungsverfahren verbunden sind, überwunden werden können und daß aufgrund der erfindungsgemäßen dreiphasigen Behandlung eine verbesserte Entschwefelungswirkung erzielt werden kann. In vorteilhafter Weise ist mit dem erfindungsgemäßen Verfahren eine Anpassung der metallurgischen Prozeßführung mit verfahrenstechnischen Mitteln unter Einsatz von auf die Verfahrensstufen abgestimmten Entschwefelungskomponenten möglich. Weitere Vorteile sind darin zu sehen, daß eine erhebliche Verringerung des Verbrauches teurer Entschwefelungsmittel erzielt wird mit entsprechendem wirtschaftlichem Nutzen. Außerdem wird die Ausnutzung dieser Mittel nicht nur durch Vermeidung von Oxidation und Rückschwefelung, sondern auch dadurch optimiert, daß durch Steuerung der kinetisch wesentlichen Parameter, nämlich Turbulenz und Angebot der Entschwefelungsmittel je Zeiteinheit, die jeweils günstigsten Bedingungen eingestellt werden. Die deutlich geringeren Verbräuche an Entschwefelungsmitteln schlagen sich sowohl insgesamt, als auch indirekt, in Verbindung mit niedrigen Eisenverlusten, geringeren Schlackenmengen, kurzen Behandlungszeiten und geringeren Wärmeverlusten kostenmäßig positiv nieder.

Die Erfindung wird nachstehend anhand der Bilder 1, 2 und 3 erläutert.
Dabei zeigen
- Bild 1:: den Ablauf der Entschwefelung einer Roheisenschmelze mit fünf getrennt zugeführten Stoffen
- Bild 2:: den Ablauf der Entschwefelung einer Roheisenschmelze mit zwei Gemischen und zwei Einzelstoffen, d. h. insgesamt mit vier Komponenten und
- Bild 3:: den Ablauf der Entschwefelung einer Roheisenschmelze mit zwei Gemischen und einem Einzelstoff, d. h. insgesamt mit drei Komponenten.

Wie in Bild 1 schematisch dargestellt, wird in der Anfangsphase der Behandlung die Roheisenschmelze, die sich beispielsweise in einer Umfüllpfanne befindet, kräftig mit dem aus der Gaskohle abgespaltenen Gas gerührt; dabei desoxidiert die Schlacke durch die Zersetzungsprodukte der Gaskohle und durch Reaktion des Siliziumgehaltes des Roheisens zu Kieselsäure und Fe. Zur Basizitätserhöhung wird in kurzer Zeit Kalk (CaO) zugeführt. In der mittleren Phase der Behandlung wird bei Zurücknahme des Kalkes intensiv feinkörniges Magnesium und relativ wenig Calciumcarbid in die Schmelze eingeblasen; der Zusatz der Gaskohle wird zur Begrenzung der Turbulenz in der Schmelze gedrosselt. Entsprechend dem Verlauf des Schwefelgehaltes in der Schmelze wird der Zusatz des Magnesiums zurückgenommen. Dafür wird das Einblasen von Calciumcarbid und Kohle zur Verstärkung der Badbewegung erhöht.
Zu Beginn der Schlußphase der Behandlung wird nach Abschalten des Magnesiumzusatzes Calciumcarbid je nach Bedarf entweder weiter eingeblasen oder der Zusatz wird verringert; dafür wird die Schmelze kräftig gerührt, und zwar einmal durch das Fördergas und zum anderen durch das aus der Gaskohle abgespaltene Gas. Auf diese Weise werden die Magnesiumsulfide aus der Schmelze in vorteilhafter Weise ausgespült. Zur Schlackenkonditionierung wird in der Schlußphase der Behandlung ein Flußmittel in die Schmelze eingeblasen.
Bei diesem Ausführungsbeispiel befinden sich die fünf eingesetzten Feststoffe - Kalk, Gaskohle, Calciumcarbid, Magnesium und Flußmittel - einzeln in separaten Druckfördergefäßen, aus denen sie entnommen und über eine gemeinsame Förderleitung mit anschließender Einblaslanze in die Schmelze eingeblasen werden. Die Druckfördergefäße weisen an sich bekannte regelbare Dosierventile auf, mit denen die Feststoffe gleichzeitig oder nacheinander in die Schmelze eingeblasen und die Mengen pro Zeiteinheit, wie aus Bild 1 hervorgeht, variiert werden können.

Beim Ausführungsbeispiel gemäß Bild 2 sind die Feststoffe Kalk und Gaskohle, die in der Anfangsphase der Behandlung in die Roheisenschmelze eingeblasen werden, und die Feststoffe Calciumcarbid und Gaskohle, die während der mittleren Phase und der Schlußphase in die Roheisenschmelze eingeblasen werden, jeweils als Gemisch in einem Druckfördergefäß enthalten. Hierdurch kann der apparative Aufwand an Druckfördergefäßen um ein Gefäß gesenkt werden, wobei jedoch durch den Einsatz von zwei Gemischen die gezielte Beeinflussung der Roheisenschmelze etwas weniger optimal durchgeführt werden kann als gegenüber dem Ausführungsbeispiel gemäß Bild 1.

Eine weitere Variante des erfindungsgemäßen Behandlungsverfahrens stellt das Ausführungsbeispiel gemäß Bild 3 dar, bei dem einmal die Komponenten Kalk, Gaskohle und Flußmittel als Gemisch, ferner die Komponenten Calciumcarbid und Gaskohle als Gemisch und Magnesium als Einzelfeststoff in getrennten Druckfördergefäßen vorliegen. Auf diese Weise kann der apparative Aufwand für die Druckfördergefäße weiter herabgesetzt werden.

Auch für dieses Ausführungsbeispiel gilt, daß die gezielte Beeinflussung der Roheisenschmelze und der Anfangsschlacke etwas weniger optimal durchgeführt werden kann gegenüber dem Ausführungsbeispiel gemäß Bild 1.

Die Erfindung wird nachfolgend durch Vergleichs- und Ausführungsbeispiele weiter erläutert, die sich auf den Entschwefelungsmittelverbrauch und die Entschwefelungswirkung beziehen, und zwar zeigt Tabelle 1 die Vergleichsbeispiele 1 bis 14, während die Tabellen 2 bis 5 die erfindungsgemäßen Beispiele 15 bis 25 zeigen.

### Vergleichsbeispiele

Bei den Behandlungen der Vergleichsbeispiele 1 bis 5 wurde getrocknete Druckluft als Fördergas verwendet. Bei Behandlungen der Vergleichsbeispiele 6 bis 14 war Argon das Fördergas. Trotz der unterschiedlichen Pfanneninhalte sind aufgrund annähernd gleicher Lanzentauchtiefe alle Behandlungen vergleichbar. Die angegebenen Feststoff- und Fördergas-Förderleistungen waren über die Dauer der Behandlung jeweils konstant. Die Roheisentemperaturen lagen bei allen Behandlungen im Bereich 1.300 bis 1.380°C. Zur Vergleichbarkeit der Entschwefelungsmittelverbräuche wurden die Anteile an Calciumcarbid nach Erfahrungswerten hinsichtlich der Entschwefelungswirksamkeit auf Magnesium umgerechnet. Dieses sog. Magnesiumäquivalent ist als spezifischer Verbrauch in der letzten Spalte angegeben.

### Erfindungsgemäße Beispiele

In sämtlichen Behandlungen der Beispiele 15 bis 25 wurde Argon oder Stickstoff als Fördergas verwendet.

Roheisenmenge 232 t, ca. 1,2 t Pfannenschlacke vor der Behandlung, S-Gehalt vor der Beh.: 0,042 %
- Phase I:: Einblasen von 1,5 kg/t = 348 kg eines Gemisches aus 90 % Feinkalk und 10 % Flammkohle (Körnung: < 0,1 mm) in 4,2 Minuten mit 450 Nl/min N₂.
- Phase II:: Einblasen von 328 kg CaM 20 (76 % techn. Calciumcarbid,, 20 % Magnesium, 4 % Flammkohle) entspr. 1,41 kg/t, in 9,1 Minuten entspr. 36 kg/min (konstant). Fördergas: Argon, 800 Nl/min (konstant).
- Phase III:: Einblasen von 80 kg eines feinkörnigen Gemisches aus 80 % Flußspat und 20 % Flammkohle in 2,6 Minuten mit 500 Nl/min. Die sehr leichte Schlacke mit offenbar geringem Eisengehalt war feinkrümelig und ließ sich gut abziehen. Der S-Gehalt nach der Behandlung betrug 0,0048 % bei einem Mg-Äquivalent von 0,44 kg/t.

Roheisenmenge 227 t, S_{A} = 0,036 %
- Phase I:: Einblasen von 200 kg eines feinkörnigen Gemisches aus 75 % Kugelmühlenstaub und 25 % Kalksteinmehl in 3,2 Minuten mit 520 Nl/min.
- Phase II:: Einblasen aus 2 verschiedenen Förderbehältern (Koinjektion) 258 kg CaC5 (95 % techn. Calciumcarbid, 5 % Flammkohle), mit 38 kg/min (konstant) sowie 128 kg Mg 50 KMS (50 % Mg, 50 % Kugelmühlenstaub) mit 19 Kg/min und 780 Nl Argon/min.
- Phase III:: Der CaC5-Strom wurde beibehalten und sofort nach Abschalten des Mg-50-Stromes wurde aus einem 4. Förderbehälter, der ebenfalls in Reihe geschaltet war, Calciumaluminatstaub (< 0,3 mm, ca. 50 % CaO, 44 % Al₂O₃, Rest MgO + SiO₂) zugeschaltet. Insgesamt wurden 120 kg CaC5 und 80 kg Ca-Aluminat in dieser Phase eingeblasen. Der Argondurchfluß wurde zur Erhöhung der Rührleistung auf (konstant) 1.200 Nl/min erhöht. Die Roheisenprobe nach der Behandlung ergab 0,0034 % S; Mg-Äquivalent = 0,52 kg/t.

Roheisenmenge: 226 t, S_{A}: 0,038 %
Dieser Versuch wurde in der gleichen Art wie Beh. Nr. 16 dürchgeführt, mit nur geringfügigen Abweichungen in Mengen und Zeiten. Im Unterschied jedoch zur Beh.-Nr. 16 wurden während der Phase II die Förderleistungen über die Zeit systematisch linear verändert: CaC5 anfangs 24 kg/min, am Ende 48 kg/min; Mg 50 KMS anfangs 27 kg/min, am Ende 12 kg/min. Die Fördergasmenge wurde entsprechend zwischen 680 und 800 Nl/min variiert.
Bei gleichem Mg-Äquivalent von 0,52 kg/t betrug der Endschwefelgehalt 0,0022 %.

Die Daten der weiteren Versuchsbehandlungen (sowie die der bereits beschriebenen) sind in den Tabellen enthalten. Daher werden nachfolgend lediglich Besonderheiten der einzelnen Versuche beschrieben.

Große Anfangsschlackenmenge. Abgeteilt/desoxidiert mit Dolomit und metallischem Aluminiumgranulat. Linear variierte Förderleistungen in Phase II, analog Beh.-Nr. 17.

Die oxidierte Schlacke wurde vor Beginn der Behandlung weitgehend entfernt und durch Einblasen eines Kalk-Flußspat-Gemisches eine basische, desoxidierte Schlacke gebildet. Als Rühr- und Desoxidationsmittel diente Flammkohle.

Es wurden 5 Förderbehälter in Reihe benutzt, wobei in der II. Phase 3 Komponenten variabel eingeblasen wurden, und zwar mit absinkender Mg-Leistung ein höherer Anteil an Carbid und Flammkohle bei gleichbleibender Fördergasmenge. Der Strom der beiden letzteren wurde zum Übergang in Phase III nicht unterbrochen.

Vor der Behandlung wurde die Schlacke weitgehend abgezogen. In der Endphase wurde mit vorgeschmolzenem Calciumaluminat gereinigt, die Rührenergie durch eine hohe Fördergasmenge eingebracht.

In allen 3 Phasen wurde Feinkalk eingeblasen in Koinjektion mit Flammkohle (I. Phase), Magnesium und Flammkohle (II. Phase) und Flußspat und Flammkohle (III. Phase). Die Förderraten wurden konstant gehalten.

Es wurde in allen 3 Phasen ununterbrochen CaC5 eingeblasen.

Die sauere, oxidische Schlacke wurde vorab weitgehend abgezogen und 200 kg Feinkalk, in Säcken verpackt, aufgegeben. Danach wurde die Lanze eingefahren und mit 1800 Nl/min Argon während 2,5 Minuten gerührt. Während der Phasen II und III wurde Feinkalk eingeblasen, zunächst salzbeschichtetes Magnesium zugeschaltet, danach Flußspat, wobei in dieser Phase die Gasmenge erneut zur Intensivierung der Rühreffekte erhöht wurde. Die Mg-Förderleistung wurde linear verringert, die Kalkrate konstant gehalten.

In dieser Behandlung wurde Kugelmühlenstaub zur Desoxidation, als Begleitstoff und zur Schlackenkonditionierung in allen 3 Phasen durchgehend eingeblasen. Es wurde Kalkstein (Phase I) und salzbeschichtetes Magnesium (Phasen II) zugeschaltet. In Phase III wurde mit erhöhtem Gasdurchsatz gearbeitet.

Zur Entschwefelung wurde kein Magnesium sondern CaD 7525 (75 % technisches Calciumcarbid und 25 % Diamidkalk) verwendet. Dieses Entschwefelungsmittel ist nicht so vorteilhaft wie z. B. CaC5 mit Magnesium (in Koinjektion), denn es erfordert lange Behandlungszeiten und es entsteht ein hoher Eisenverlust in der Endschlacke, durch die größere Schlackenmenge und ihren hohen Anteil an Eisengranalien. Ziel war es hauptsächlich, die Eisenverluste zu verringern.
Der günstige Effekt von Flußspat in diesem Sinne ist bekannt, bei Zumischung zum CaD wird jedoch der Entschwefelungseffekt verschlechtert. Dieses trat in diesem Falle nicht ein, wie das Ergebnis zeigt. Die Schlacke war leicht und krümelig und enthielt wenig Eisen.

## Patentansprüche

1. Verfahren zur metallurgischen Behandlung von Roheisenschmelzen in einem Behälter, insbesondere in einer Umfüllpfanne, die eine saure, oxidierte Anfangsschlacke aufweisen, durch Einblasen von feinkörnigen Feststoffen in die Schmelze mit einem Fördergas über eine Einblaslanze, wobei die Behandlung in drei Phasen durchgeführt wird, **dadurch gekennzeichnet,** daß
a) in der Anfangsphase solche Feststoffe eingeblasen werden, die die Anfangsschlacke desoxidieren und ihre Basizität erhöhen sowie eine Umlaufbewegung der Schmelze bewirken,
b) in der mittleren Phase ein oder mehrere Entschwefelungsmittel zur Hauptentschwefelung eingeblasen werden und
c) in der Schlußphase solche Feststoffe eingeblasen werden, die die Schmelze reinigen und eine Schlußentschwefelung bewirken sowie die sich gebildete Entschwefelungsschlacke so beeinflussen, daß ihr Gehalt an Eisengranalien gering ist.

2. Verfahren zur metallurgischen Behandlung von Roheisenschmelzen in einem Behälter, insbesondere in einer Umfüllpfanne durch Einblasen von feinkörnigen Feststoffen in die Schmelze mit einem Fördergas über eine Einblaslanze nach Entfernen einer sauren, oxidierten Anfangsschlacke, wobei die Behandlung in drei Phasen durchgeführt wird, **dadurch gekennzeichnet,** daß
a) in der Anfangsphase solche Feststoffe eingeblasen werden, die eine basische, desoxidierte, die Roheisenschmelze abdeckende Schlacke bilden und eine Umlaufbewegung der Schmelze bewirken,
b) in der mittleren Phase als Feststoffe ein oder mehrere Entschwefelungsmittel zur Hauptentschwefelung eingeblasen werden und
c) in der Schlußphase solche Feststoffe eingeblasen werden, die die Schmelze reinigen und eine Schlußentschwefelung bewirken sowie die sich gebildete Entschwefelungsschlacke so beeinflussen, daß ihr Gehalt an Eisengranalien gering ist.

3. Verfahren nach Anspruch 1 oder 2, **dadurch gekennzeichnet,** daß
a) in der Anfangsphase desoxierende und/oder kalkhaltige und/oder gasabspaltende Feststoffe eingeblasen werden,
b) in der mittleren Phase der Behandlung als Entschwefelungsstoffe magnesiumhaltige Feststoffe und/oder Calciumverbindungen, ggf. mit gasabspaltenden Feststoffen,
c) in der Schlußphase werden Calciumverbindungen, ggf. mit gasabspaltenden Feststoffen und Flußmitteln eingeblasen.

4. Verfahren nach Anspruch 1 bis 3, **dadurch gekennzeichnet,** daß die feinkörnigen Feststoffe als Gemisch sowie Einzelfeststoffe aus separaten Druckfördergefäßen entnommen und über eine gemeinsame Förderleitung mit anschließender Einblaslanze in die Schmelze eingeblasen werden.

5. Verfahren nach Anspruch 1 bis 3, **dadurch gekennzeichnet,** daß jeweils zwei oder drei feinkörnige Feststoffe als Gemisch sowie Einzelfeststoffe aus separaten Druckfördergefäßen entnommen und über eine gemeinsame Förderleitung mit anschließender Einblaslanze in die Schmelze eingeblasen werden.

6. Verfahren nach Anspruch 1 bis 5, **dadurch gekennzeichnet,** daß die Menge des eingeblasenen Fördergases in Abhängigkeit von der Menge der eingeblasenen Feststoffe und die gesamte Rührgasmenge Vg so gesteuert werden, daß sich eine dissipierte Rührenergie ED_{diss} in der Schmelze von mindestens 100 W/t Roheisen ergibt nach der Beziehung: mit:
Vg = Summe der eingeblasenen Fördergasmenge, der durch Gasabspaltung in der Schmelze freiwerdenden Gasmenge und der Gasmenge durch Verdampfung von metallischem Magnesium aus magnesiumhaltigen Feststoffen
T₁ = Temperatur der Schmelze, °K
g = Erdbeschleunigung, m/s²
ρ₁ = Dichte der Schmelze, kg/m³
H_{b} = Höhe der Schmelze, die von Gasblasen durchströmt wird, m
Pₒ = Druck der Schmelze, bar
Gschm = Gewicht der behandelten Schmelze, t

7. Verfahren nach Anspruch 6, **dadurch gekennzeichnet,** daß die dissipierte Energiedichte ED_{diss} auf Werte zwischen 200 bis 1.000 W/t Roheisen eingestellt wird.

8. Verfahren Nach Anspruch 1 bis 7, **dadurch gekennzeichnet,** daß die dissipierte Energiedichte ED_{diss} in der Anfangsphase der Behandlung auf Werte zwischen 600 bis 1.000 W/t Roheisen und in der mittleren und Schlußphase auf Werte zwischen 200 bis 700 W/t Roheisen eingestellt wird.

9. Verfahren nach Anspruch 3 bis 9, **dadurch gekennzeichnet,** daß die Menge der eingeblasenen magnesiumhaltigen Feststoffe mit absinkendem Schwefelgehalt verringert und die Menge der eingeblasenen Calciumverbindungen sowie der gasabspaltenden Feststoffe und/oder die Menge des eingeblasenen Fördergases erhöht werden.

10. Verfahren nach Anspruch 3 bis 9, **dadurch gekennzeichnet,** daß die kalkhaltigen Feststoffe ausgewählt sind aus der Gruppe:
Kalk (CaO), Kalkstein (CaCO₃), Dolomit

11. Verfahren nach Anspruch 3 bis 10, **dadurch gekennzeichnet,** daß die gasabspaltenden Feststoffe für die Anfangsphase ausgewählt sind aus der Gruppe:
Flammkohle, Gasflammkohle, Braunkohle, Kalkstein, Dolomit

12. Verfahren nach Anspruch 3 bis 10, **dadurch gekennzeichnet,** daß die gasabspaltenden Feststoffe für die zweite und dritte Phase ausgewählt sind aus der Gruppe:
Flammkohle, Gasflammkohle, Braunkohle, Diamidkalk.

13. Verfahren nach Anspruch 1 bis 12, **dadurch gekennzeichnet,** daß die desoxidierenden Feststoffe ausgewählt sind aus der Gruppe:
Aluminium, Polyethylen

14. Verfahren nach Anspruch 3 bis 13, **dadurch gekennzeichnet,** daß die Calciumverbindungen ausgewählt sind aus der Gruppe:
fließfähiger, reaktiver Kalk, technisches Calciumcarbid

15. Verfahren nach Anspruch 3 bis 14, **dadurch gekennzeichnet,** daß die magnesiumhaltigen Feststoffe ausgewählt sind aus der Gruppe:
Metallisches Magnesium, mit oder ohne Beschichtungen, allein oder im Gemisch mit Kalk, CaC₂, Calcium-Aluminate, Tonerde, Magnesiumoxid

16. Verfahren nach Anspruch 3 bis 15, **dadurch gekennzeichnet,** daß die Flußmittel ausgewählt sind aus der Gruppe:
Flußspat, Soda (Natriumcarbonat)

17. Verfahren nach Anspruch 3 bis 16, **dadurch gekennzeichnet,** daß die kalkhaltigen Feststoffe mit einem aluminiumhaltigen Feststoff gemischt sind.

18. Verfahren nach Anspruch 14, **dadurch gekennzeichnet,** daß technisches Calciumcarbid mit einem aluminiumhaltigen Feststoff gemischt ist.

19. Verfahren nach Anspruch 17 oder 18, **dadurch gekennzeichnet,** daß die aluminiumhaltigen Feststoffe ausgewählt sind aus der Gruppe:
Aluminium, Hüttenaluminium.

## Claims

1. A process for the metallurgical treatment of pig iron melts in a container, more particularly a refill ladle, which contain an acid, oxidized initial slag, by the injection of fine-grained solids into the melt with a feed gas via an injection lance, the treatment being performed in three phases, characterized in that
a) in the initial phase such solids are injected as deoxidize the initial slag and increase its basicity and also produce a circulatory movement of the melt,
b) in the middle phase one or more desulphurization agents are injected for the main desulphurization, and
c) in the final phase such solids are injected as purify the melt and produce a final desulphurization and also so influence the desulphurization slag formed that its iron granule content is low.

2. A process for the metallurgical treatment of pig iron melts in a container, more particularly a refill ladle, by the injection of fine-grained solids into the melt with a feed gas via an injection lance after the removal of an acid, oxidized initial slag, the treatment being performed in three phases, characterized in that
a) in the initial phase such solids are injected as form a basic, deoxidized slag covering the pig iron melt and produce a circulatory movement of the melt,
b) in the middle phase one or more desulphurization agents are injected for the main desulphurization, and
c) in the final phase such solids are injected as purify the melt and produce a final desulphurization and also so influence the desulphurization slag formed that its iron granule content is low.

3. A process according to claims 1 or 2, characterized in that
a) in the initial phase deoxidizing and/or lime-containing and/or gas-separating solids are injected,
b) in the middle phase of the treatment magnesium-containing solids and/or calcium compounds, possibly with gas-separating solids are injected as desulphurization substances,
c) in the final phase calcium components, possibly with gas-separating solids and fluxing agents are injected.

4. A process according to claims 1 to 3, characterized in that the fine-grained solids are taken as a mixture and individual solids from separate pressurized feed vessels and injected down to the melt via a common feed line followed by an injection lance.

5. A process according to claims 1 to 3, characterized in that each time two or three fine-grained solids are taken as a mixture and individual solids from separate pressurized feed vessels and injected down to the melt via a common feed line followed by an injection lance.

6. A process according to claims 1 to 5, characterized in that the quantity of the injected feed gas in dependence on the quantity of the injected solids and the total quantity of stirring gas Vg are so controlled that a dissipated stirring energy ED_{diss} of at least 100 W/t of pig iron is obtained in the melt in accordance with the relation: where:
Vg = sum of the quantity of injected feed gas, of the quantity of gas released by gas separation in the melt and of the quantity of gas due to the evaporation of metallic magnesium from magnesium-containing solids
T₁ = temperature of the melt in °K
g = terrestrial acceleration in m/sec²
₁ = density of the melt in kg/m³
H_{b} = height of the melt through which gas bubbles flow, in m
Pₒ = pressure of the melt in bar
Gschm = weight of the treated melt in t.

7. A process according to claim 6, characterized in that the dissipated energy density ED_{diss} is adjusted to values between 200 and 1000 W/t pig iron.

8. A process according to claims 1 to 7, characterized in that the dissipated energy density ED_{diss} is adjusted in the initial phase of the treatment to values between 600 and 1000 W/t pig iron and in the middle and final phases to values between 200 and 700 W/t pig iron.

9. A process according to claims 3 to 9, characterized in that the quantity of the injected magnesium-containing solids is reduced as the sulphur content falls and the quantity of the injected calcium compounds and of the gas-separating solids and/or the quantity of the injected conveying gas is increased.

10. A process according to claims 3 to 9, characterized in that the lime-containing solids are selected from the group:
lime (CaO), limestone (CaCO₃), dolomite.

11. A process according to claims 3 to 10, characterized in that the gas-separating solids for the initial phase are selected from the group:
bright-burning coal, gas-flame coal, lignite, limestone, dolomite.

12. A process according to claims 3 to 10, characterized in that the gas-separating solids for the second and third phases are selected from the group:
bright-burning coal, gas-flame coal, lignite, dyamide lime.

13. A process according to claims 1 to 12, characterized in that the deoxidizing solids are selected from the group:
aluminium, polyethylene.

14. A process according to claims 3 to 13, characterized in that the calcium compounds are selected from the group:
free-flowing reactive lime, technical calcium carbide.

15. A process according to claims 3 to 14, characterized in that the magnesium-containing solids are selected from the group:
metallic magnesium, with or without coatings, on its own or mixed with lime, CaC₂, calcium aluminates, alumina, magnesium oxide.

16. A process according to claims 3 to 15, characterized in that the fluxing agents are selected from the group:
fluospar, soda (sodium carbonate).

17. A process according to claims 3 to 16, characterized in that the lime-containing solids are mixed with an aluminium-containing solid.

18. A process according to claim 14, characterized in that the technical calcium carbide is mixed with an aluminium-containing solid.

19. A process according to claims 17 or 18, characterized in that the aluminium-containing solids are selected from the group:
aluminium, primary aluminium pig.

## Revendications

1. Procédé de traitement métallurgique de fontes en fusion dans une cuve, en particulier dans une poche de coulée pour transvasement, comportant un laitier initial oxydé acide, par insufflation dans la masse fondue, à l'aide d'une lance de soufflage, de particules solides à grains fins, avec un gaz vecteur, le traitement étant effectué en trois phases, ledit procédé étant caractérisé en ce que
a) dans la phase initiale, on insuffle des particules solides, qui désoxydent le laitier initial et augmentent sa basicité et qui communiquent en même temps à la masse fondue un mouvement circulaire,
b) dans la phase intermédiaire, on insuffle un ou plusieurs agent(s) de désulfuration pour la désulfuration principale, et
c) dans la phase finale, or, insuffle des substances solides qui purifient la masse fondue et exercent une désulfuration finale, et qui agissent sur le laitier de désulfuration formé de telle sorte que sa teneur en granules de fer soit faible.

2. Procédé de traitement métallurgique de fontes en fusion dans une cuve, en particulier dans une poche de coulée pour transvasement, par insufflation dans la masse fondue, à l'aide d'une lance de soufflage, de particules solides à grains fins, avec un gaz vecteur, après élimination d'un laitier initial oxydé acide, le traitement étant effectué en trois phases, le procédé étant caractérisé en ce que
a) dans la phase initiale, on insuffle des particules solides, qui forment un laitier désoxydé basique recouvrant la fonte en fusion et qui communiquent à la masse fondue un mouvement circulaire,
b) dans la phase intermédiaire, on insuffle un ou plusieurs agent(s) de désulfuration pour la désulfuration principale, et
c) dans la phase finale, on insuffle des substances solides qui purifient la masse fondue et exercent une désulfuration finale, et qui agissent sur le laitier de désulfuration formé de telle sorte que sa teneur en granules de fer soit faible.

3. Procédé selon la revendication 1 ou 2, caractérise en ce que
a) dans la phase initiale, on insuffle des substances solides désoxydantes et/ou calcaires et/ou libératrices de gaz,
b) dans la phase intermédiaire du traitement, on insuffle, comme agents désulfurants, des solides contenant du magnésium et/ou des composés calciques, éventuellement en présence de solides libérateurs de gaz,
c) dans la phase finale, on insuffle des composés calciques, éventuellement en présence de solides libérateurs de gaz et de fondants.

4. Procédé selon une quelconque des revendications 1 à 3, caractérisé en ce que les solides à grains fins sont prélevés, à l'état de mélange ou séparément, à partir de réservoirs d'alimentation pressurisés séparés et sont insufflés dans la masse fondue par l'intermédiaire d'une conduite commune munie d'une lance de soufflage.

5. Procédé selon une quelconque des revendications 1 à 3, caractérisé en ce que deux ou trois solides à grains fins sont chaque fois prélevés, à l'état de mélange ou séparément, à partir de réservoirs d'alimentation pressurisés séparés et sont insufflès dans la masse fondue par l'intermédiaire d'une conduite commune munie d'une lance de soufflage.

6. Procédé selon une quelconque des revendications 1 à 5, caractérisé en ce qu'on règle la quantité de gaz vecteur insufflé en fonction de la quantité de solides insufflés et la quantité totale de gaz d'agitation Vg, de telle sorte que l'on ait une densité d'énergie d'agitation dissipée DE_{diss} dans la masse fondue d'au moins 100 W/t de fonte, d'après la relation: dans laquelle
Vg = somme de la quantité de gaz vecteur insufflé, de la quantité de gaz libéré dans la masse fondue et de la quantité de gaz obtenu par vaporisation du magnésium métallique à partir de solides contenant du magnésium
T₁ = température de la masse fondue, en °K
g = accélération dite à la pesanteur, en m/s²
ρ₁ = densité de la masse fondue, en kg/m³
H_{b} = hauteur de la masse fondue, qui est parcourue par des bulles de gaz, en m
Pₒ = pression de la masse fondue, en bars
P = poids de la masse fondue traitée, en t (tonnes).

7. Procédé selon la revendication 6, caractérisé en ce que la densité d'énergie dissipée DE_{diss} est réglée à une valeur comprise entre 200 et 1000 W/t de fonte.

8. Procédé selon une quelconque des revendications 1 à 7, caractérisé en ce que la densité d'énergie dissipée DE_{diss} est réglée, dans la phase initiale, à des valeurs comprises entre 600 et 1000 W/t de fonte, et, dans les phases intermédiaire et finale, à des valeurs comprises entre 200 et 700 W/t.

9. Procédé selon une quelconque des revendications 3 à 9, caractérisé en ce qu'on diminue la quantité insufflée de solides contenant du magnésium, au fur et à mesure que la teneur en soufre s'abaisse, et on augmente la quantité de composés calciques insufflés ainsi que de solides libérateurs de gaz et/ou la quantité de gaz vecteur insufflé.

10. Procédé selon une quelconque des revendications 3 à 9, caractérisé en ce, que les solides calcaires sont choisis dans le groupe formé par la chaux (CaO), le calcaire (CaCO₃) et la dolomite.

11. Procédé selon une quelconque des revendications 3 à 10, caractérisé en ce que les solides libérateurs de gaz pour la phase initiale sont choisis dans le groupe formé par le charbon flambant, le charbon gras à longue flamme, le lignite, le calcaire et la dolomite.

12. Procédé selon une quelconque des revendications 3 à 10, caractérisé en ce que les solides libérateurs de gaz pour les deuxième et troisième phases sont choisis parmi le charbon flambant, le charbon gras à longue flamme, le lignite et la chaux diamidée.

13. Procédé selon une quelconque des revendications 1 à 12, caractérisé en ce que les solides désoxydants sont choisis parmi l'aluminium et le polyéthyléne.

14. Procédé selon une quelconque des revendications 3 à 13, caractérisé en ce que les composés calciques sont choisis dans le groupe formé par la chaux vive à écoulement fluide et le carbure de calcium technique.

15. Procédé selon une quelconque des revendications 3 à 14, caractérisé en ce que les solides contenant du magnésium sont choisis dans le groupe formé par le magnésium métallique, avec ou sans revêtement, seul ou en mélange avec de la chaux, du carbure de calcium, des aluminates de calcium, de l'alumine et de l'oxyde de magnésium.

16. Procédé selon une quelconque des revendications 3 à 15, caractérisé en ce que les fondants sont choisis dans le groupe formé par le spath fluor et le carbonate de sodium.

17. Procédé selon une quelconque des revendications 3 à 16, caractérisé en ce que les solides calcaires sont mélangés avec un solide contenant de l'aluminium.

18. Procédé selon la revendication 14, caractérisé en ce que le carbure de calcium technique est mélangé avec un solide contenant de l'aluminium.

19. Procédé selon la revendication 17 ou 18, caractérisé en ce que les solides contenant de l'aluminium sont choisis parmi l'aluminium et l'aluminium de première fusion.
